# EUROPÄISCHE PATENTSCHRIFT

(11) **EP 1 934 387 B1**
(45) Veröffentlichungstag und Bekanntmachung des Hinweises auf die Patenterteilung: **17.06.2015**
(21) Anmeldenummer: 06805384.2
(22) Anmeldetag: 10.10.2006
(51) Int. Cl.: C23G 1/10, C23F 1/44, F01D 5/00, F01D 5/28

(54) **VERFAHREN ZUR ENTSCHICHTUNG EINES GASTURBINENBAUTEILS**
METHOD FOR REMOVING THE COATING FROM A GAS TURBINE COMPONENT
PROCEDE POUR RETIRER UN REVETEMENT PRESENT SUR UN COMPOSANT DE TURBINE A GAZ

(30) Priorität: 14.10.2005 DE 102005049249
(43) Veröffentlichungstag der Anmeldung: 25.06.2008
(73) Patentinhaber: MTU Aero Engines AG, 80995 München (DE); AB Solut Chemie GmbH, 53619 Rheinbreitbach (DE)
(72) Erfinder: MANIER, Karl-Heinz, 85298 Scheyern (DE); UIHLEIN, Thomas, 85221 Dachau (DE); THÖNE, Carl-Stefan, 46414 Rhede (DE)
(86) Internationale Anmeldenummer: PCT/DE2006/001766
(87) Internationale Veröffentlichungsnummer: WO 2007/041998

(56) Entgegenhaltungen:
- EP-A1- 0 769 570
- WO-A-2005/073433
- WO-A1-2005/066384
- DE-C1- 4 110 595
- US-A- 5 972 424
- US-A1- 2005 152 805

## Beschreibung

Die Erfindung betrifft ein Verfahren zur Entschichtung eines Gasturbinenbauteils nach.

Bauteile einer Gasturbine, wie zum Beispiel die Laufschaufeln, sind zur Bereitstellung einer Oxidationsbeständigkeit, einer Korrosionsbeständigkeit oder auch einer Erosionsbeständigkeit an den Oberflächen mit speziellen Verschleißschutzbeschichtungen versehen. Die Bauteile von Gasturbinen unterliegen während des Betriebs derselben einem Verschleiß oder können auf sonstige Art und Weise beschädigt werden. Zur Reparatur von Beschädigungen ist es in der Regel erforderlich, vom zu reparierenden Bauteil die verschleißschutzbeschichtung bereichsweise, teilweise oder auch insgesamt zu entfernen bzw. abzutragen. Das Entfernen bzw. Abtragen von Beschichtungen bezeichnet man auch als Entschichten. Bei den Entschichtungsverfahren unterscheidet man solche, bei denen die Entschichtung auf mechanischem Wege, chemischem Wege oder elektrochemischem Wege erfolgt.

Üblicherweise sind Verschleißschutzbeschichtungen als sogenannte Multilayer-Beschichtungen ausgeführt, die aus mehreren wechselweise auf das Gasturbinenbauteil aufgebrachten Lagen bestehen. So ist es z.B. möglich, dass eine als Multilayer-Beschichtung ausgeführte Verschleißschutzbeschichtung eine relativ weiche, metallische Lage und eine relativ harte, keramische Lage umfasst, die mehrfach wechselweise hintereinander auf das Gasturbinenbauteil aufgebracht sind. Weiterhin sind aus der Praxis verschleißscrutzbeschichtungen bekannt, bei welchen mehr als zwei unterschiedliche Lagen wechselweise hintereinander auf das Gasturbinenbauteil aufgebracht sind, so z.B. Multilayer-Beschichtungen aus jeweils vier wechselweise hintereinander auf das Gasturbinenbauteil aufgebrachten Lagen, nämlich einer ersten, an die Werkstoffzusammensetzung des Gasturbinenbauteils angepassten metallischen und damit relativ weichen Lage, einer ebenfalls relativ weichen, metallische Lage aus einem Metalllegierungswerkstoff, einer dritten, relativ harten gradierten Metall-Keramik-Lage sowie einer vierten relativ harten, keramischen Lage.

Die Druckschrift US 5,972,424 A offenbart ein Verfahren zur Entschichtung vcn Turbinenbauteilen. Das Verfahren umfasst eine Behandlung in einer alkalische Lösung zur Entfernung der thermischen Schutzschicht sowie eine Säurebehandlung zur Entfernung der metallischen Haftschicht. Diese Beschichtung bietet auch einen Schutz gegen verschleiß.

Die Druckschrift US 2005/152805 A1 offenbart ein Verfahren zur Wideraufbereitung von Turbinenbauteilen mit einer Verschleißschutzbeschichtung. Die oberste Verschleißschutzschicht wird mechanisch entfernt, eine metallische Diffusionsschicht wird chemisch entfernt.

Aus dem Stand der Technik ist bislang kein Verfahren bekannt, mit Hilfe dessen als Multilayer-Beschichtungen ausgebildete verschleißschutzbeschichtungen effektiv entfernt werden können, ohne dass die Gefahr von Beschädigungen des Gasturbinenbauteils besteht.

Hiervon ausgehend liegt der vorliegenden Erfindung das Problem zu Grunde, ein neuartiges Verfahren zur Entschichtung eines Gasturbinenbauteils zu schaffen.

Dieses Problem wird durch ein Verfahren zur Entschichtung eines Gasturbinenbauteils im Sinne von Anspruch 1 gelöst. Erfindungsgemäß wird zum Entfernen der mehrlagigen bzw. mehrschichtigen Verschleißschutzbeschichtung das Gasturbinenbauteil wechselweise in zwei unterschiedlichen chemischen Bädern positioniert, wobei ein erstes Bad ausschließlich dem Entfernen der oder jeder relativ harten, keramischen Lage und ein zweites Bad ausschließlich dem Entfernen der oder jeder relativ weichen, metallischen Lage der Verschleißschutzbeschichtung dient.

Im Sinne der hier vorliegenden Erfindung wird vorgeschlagen, das Bauteil mit einer Multilayer-Verschleißschutzbeschichtung wechselweise in unterschiedlichen Bädern anzuordnen, wobei die unterschiedlichen Bäder selektiv entweder eine relativ harte, keramische Lage oder eine relativ weiche, metallische Lage der zu entfernenden Verschleißschutzbeschichtung abtragen. Hierdurch wird erstmals ein Verfahren vorgeschlagen, mit Hilfe dessen Gasturbinenbauteile effektiv von einer sogenannten Multilayer-Verschleißschutzbeschichtung befreit werden können, ohne dass die Gefahr von Beschädigungen des Gasturbinenbauteils besteht.

Das erste Bad, welches ausschließlich dem Entfernen der oder jeder relativ harten, keramischen Lage dient, ist eine Säure aus einer Wasserstoffperoxydlösung und mindestens einem darin enthaltenen Natriumsalz und/oder Kaliumsalz einer organischen Säure. Zusätzlich zum Natriumsalz und/oder Kaliumsalz kann das erste Bad eine stickstoffhaltige organische Verbindung aufweisen. Das erste Bad weist einen pH-Wert zwischen 3 und 5 auf.

Das zweite Bad, welches ausschließlich dem Entfernen der oder jeder relativ weichen, metallischen Lage dient, ist eine Base aus einer wässrigen Lösung mindestens eines Alkalihydroxids oder Erdalkalihydroxids mit darin enthaltenem Silizium und/oder Phosphor bzw., wobei das zweite Bad einen pH-wert von mindestens 12 aufweist.

Vorzugsweise ist das erste Bad eine 5%ige bis 50%ige wasserstoffperoxydlösung mit 10 g/l bis 100 g/l Natriumsalzen organischer Säuren. Zusätzlich zu den Natriumsalzen kann das erste Bad 1 g/l bis 10 g/l einer stickstoffhaltigen organischen Verbindung aufweisen. Das zweite Bad ist vorzugsweise eine 2%ige bis 50%ige Alkalihydroxidlösung mit 1 g/l bis 200 g/l Silizium und/oder 10 g/l bis 100 g/l Phosphor.

Nach einer weiteren vorteilhaften Weiterbildung der Erfindung wird das Gasturbinenbauteil zum Entfernen einer relativ harten, keramischen Lage in dem ersten Bad bei einer Temperatur zwischen 10°C und 70°C für eine Zeitdauer von 1-60 Minuten pro 1 nm Dicke der zu entfernenden Lage positioniert. Zum Entfernen einer relativ weichen, metallischen Lage wird das Gasturbinenbauteil in dem zweiten Bad bei einer Temperatur zwischen 20°C und 150°C für eine Zeitdauer von 10-120 Minuten pro 1 nm Dicke der zu entfernenden Lage positioniert.

Bevorzugte Weiterbildungen der Erfindung ergeben sich aus den Unteransprüchen und der nachfolgenden Beschreibung. Ein Ausführungsbeispiel der Erfindung wird nachfolgend in größerem Detail beschrieben.

Das erfindungsgemäße Verfahren dient dem Entschichten von mit Multilayer-Verschleißschutzbeschichtungen beschichteten Gasturbinenbauteilen, wobei die Multilayer-Verschleißschutzbeschichtungen aus mindestens zwei unterschiedlichen, wechselweise hintereinander angeordneten Lagen, nämlich aus wechselweise hintereinander angeordneten keramischen, relativ harten Lagen sowie metallischen, relativ weichen Lagen gebildet sind. Das Verfahren dient dem Entschichten von Gasturbinenbauteilen, auf welche eine Verschleißschutzbeschichtung aus vier unterschiedlichen, wechselweise aufeinander folgenden Lagen aufgebracht sind.

Bei einem Gasturbinenbauteil, welches aus einem Titanbasiswerkstoff gebildet ist, ist die erste Lage vorzugsweise aus Titan oder Palladium oder Platin gebildet. Auf die erste Lage ist eine zweite Lage aufgebracht, die vorzugsweise von einem TiCrAl-Werkstoff gebildet wird. Als dritte Lage schließt sich eine Gradierungsschicht an, die aus einem TiAlN1-x Werkstoff gebildet ist. An die dritte Lage schließt sich eine vierte Lage aus Titanaluminiumnitrid (TiAlN) an. Diese vier Lagen sind wiederum zur Bildung einer mehrlagigen bzw. mehrschichtigen Verschleißschutzbeschichtung wechselweise hintereinander auf das Gasturbinenbauteil aufgebracht, wobei die erste und zweite Lage jeweils metallisch und relativ weich und die dritte und vierte Lage jeweils keramisch und relativ hart sind.

Zum Entfernen solcher mehrlagiger bzw. mehrschichtiger Verschleißschutzbeschichtungen von einem Gasturbinenbauteil wird im Sinne der hier vorliegenden Erfindung vorgeschlagen, das Gasturbinenbauteil wechselweise in zwei unterschiedlichen chemischen Bädern zu positionieren, wobei ein erstes Bad ausschließlich dem Entfernen der oder jeder relativ harten, keramischen Lage und ein zweites Bad ausschließlich dem Entfernen der oder jeder relativ weichen, metallischen Lage der Verschleißschutzbeschichtung dient.

Bei dem ersten Bad, welches ausschließlich dem Entfernen der oder jeder relativ harten, keramischen Lage dient, handelt es sich um eine Säure aus einer Wasserstoffperoxydlösung und mindestens einem darin enthaltenen Natriumsalz und/oder Kaliumsalz einer organischen Säure. Zusätzlich zum Natriumsalz und/oder Kaliumsalz kann das erste Bad eine stickstoffhaltige organische Verbindung aufweisen.

Vorzugsweise wird das erste Bad von einer 5%igen bis 50%igen Wasserstoffperoxydlösung mit 10 g/l bis 100 g/l Natriumsalzen organischer Säuren gebildet. Der pH-Wert dieses ersten Bads liegt zwischen 3 und 5.

Bei dem zweiten Bad, welches ausschließlich dem Entfernen der oder jeder relativ weichen, metallischen Lage dient, handelt es sich um eine Base aus einer wässrigen Lösung mindestens eines Alkalihydroxids oder eines Erdalkalihydroxids mit darin enthaltenem Silizium und/oder Phosphor.

Vorzugsweise ist das zweite Bad eine Base aus einer 2%igen bis 50%igen Alkalihydroxidlösung mit 1 g/l bis 200 g/l Siliziumverbindungen und 10 g/l bis 100 g/l Phosphorverbindungen. Der pH-Wert dieses zweiten Bads beträgt mindestens 12.

In einem konkreten Ausführungsbeispiel handelt es sich bei dem ersten Bad um eine Säure aus einer 10%igen Wasserstoffperoxydlösung mit 70 g/l Ethylendiamintetraacetat-Natriumsalz und 20 g/l Phenol-4-Sulfonsäure-Natriumsalz und bei dem zweiten Bad um eine 20%ige Alkalihydroxidlösung mit 100 g/l Siliziumverbindungen und 50 g/l Phosphorverbindungen.

Wie bereits erwähnt, wird das Gasturbinenbauteil zum Entfernen der Verschleißschutzbeschichtung wechselweise in dem ersten Bad sowie dem zweiten Bad positioniert, wobei das erste Bad selektiv lediglich dem Entfernen der harten, keramischen Lagen und das zweite Bad ausschließlich dem Entfernen der weichen, metallischen Lagen dient. Zum Entfernen einer keramischen Lage wird ein Gasturbinenbauteil demnach in dem ersten Bad positioniert, wobei hierzu das erste Bad eine Temperatur zwischen 10°C und 70°C aufweist. Vorzugsweise liegt die Temperatur dieses Bads in der Größenordnung der Raumtemperatur, also bei in etwa 20°C. Das Gasturbinenbauteil wird in diesem Bad für eine Zeitdauer von 1 bis 60 Minuten pro 1 nm Dicke der zu entfernenden keramischen, relativ harten Lage angeordnet. Zum Entschichten einer metallischen, relativ weichen Lage der Verschleißschutzbeschichtung wird das Gasturbinenbauteil im zweiten Bad positioniert, wobei die Temperatur des zweiten Bads zwischen 20°C und 150°C beträgt, vorzugsweise liegt die Temperatur des zweiten Bads bei 80°C. Das Bauteil wird im zweiten Bad für eine Zeitdauer zwischen 10 Minuten und 120 Minuten pro 1 nm Dicke der zu entfernenden metallischen, relativ weichen Lage positioniert. Zwischen dem Umpositionieren eines zu entschichtenden Gasturbinenbauteils zwischen den beiden Bädern kann das Gasturbinenbauteil gespült werden.

Mit dem erfindungsgemäßen Verfahren lassen sich sogenannte Multilayer-Verschleißschutzbeschichtungen von Gasturbinenbauteilen effektiv entfernen, ohne dass die Gefahr von Beschädigungen des Gasturbinenbauteils besteht. Mit Hilfe des erfindungsgemäßen Verfahrens können Verschleißschutzbeschichtungen von einem Gasturbinenbauteil vollständig oder auch lediglich teilweise entfernt werden, wobei zum teilweisen Entfernen der Verschleißschutzbeschichtungen ein Gasturbinenbauteil entweder nur teilweise in die Bäder eingetaucht wird, oder wobei nicht zu entschichtende Bereiche des Gasturbinenbauteils vor dem Eintauchen in das entsprechende Bad mit einer Schutzschicht aus z. B. Wachs versehen werden.

## Patentansprüche

1. Verfahren zur Entschichtung eines Gasturbinenbauteils, nämlich zum vollständigen oder teilweisen Entfernen einer mehrlagigen bzw. mehrschichtigen Verschleißschutzbeschichtung von der Oberfläche des Gasturbinenbauteils, wobei die Verschleißschutzbeschichtung relativ harte, keramische Lagen und relativ weiche, metallische Lagen umfasst, mit jeweils mindestens einer ersten Lage aus Titan, Palladium oder Platin, einer zweiten Lage aus einem TiCrAl-Werkstoff, einer dritten Lage aus einem TiAlN(1-x)-Werkstoff und einer vierten Lage aus TiAlN, wobei zum Entfernen der mehrlagigen bzw. mehrschichtigen Verschleißschutzbeschichtung das Gasturbinenbauteil wechselweise in zwei unterschiedlichen chemischen Bädern positioniert wird, wobei ein erstes Bad ausschließlich dem Entfernen jeder relativ harten, keramischen Lage und ein zweites Bad ausschließlich dem Entfernen jeder relativ weichen, metallischen Lage der Verschleißschutzbeschichtung dient, **dadurch gekennzeichnet,**
**dass** das erste Bad, welches ausschließlich dem Entfernen jeder relativ harten, keramischen Lage dient, eine Säure aus einer Wasserstoffperoxydlösung und mindestens einem darin enthaltenen Natriunsalz und/oder Kaliumsalz einer organischen Säure ist, und dass das zweite Bad, welches ausschließlich dem Entfernen jeder relativ weichen, metallischen Lage dient, eine Base aus einer wässrigen Lösung mindestens eines Alkalihydroxids oder eines Erdalkalihydroxids mit darin enthaltenem Silizium und/oder Phosphor ist.

2. Verfahren nach Anspruch 1,
**dadurch gekennzeichnet,**
**dass** das erste Bad eine 5%ige bis 50%ige Wasserstoffperoxydlösung mit 10 g/l bis 100 g/l Natriumsalzen organischer Säuren ist.

3. Verfahren nach Anspruch 1 oder 2,
**dadurch gekennzeichnet,**
**dass** das erste Bad einen pH-Wert zwischen 3 und 5 aufweist.

4. Verfahren nach einem der Ansprüche 1 bis 3,
**dadurch gekennzeichnet,**
**dass** das Gasturbinenbauteil zum Entfernen einer relativ harten, keramischen Lage in dem ersten Bad bei einer Temperatur zwischen 10°C und 70°C für eine Zeitdauer von 1-60 Minuten pro 1 nm Dicke der zu entfernenden Lage positioniert wird.

5. Verfahren nach einem der Ansprüche 1 bis 4,
**dadurch gekennzeichnet,**
**dass** das zweite Bad eine 2%ige bis 50%ige Alkalihydroxidlösung mit 1 g/l bis 200 g/l Silizium und/oder 10 g/l bis 100 g/l Phosphor ist.

6. Verfahren nach einem der Ansprüche 1 bis 5,
**dadurch gekennzeichnet,**
**dass** das zweite Bad einen pH-Wert von größer als 12 aufweist.

7. Verfahren nach einem der Ansprüche 1 bis 6,
**dadurch gekennzeichnet,**
**dass** das Gasturbinenbauteil zum Entfernen einer relativ weichen, metallischen Lage in dem zweiten Bad bei einer Temperatur zwischen 20°C und 150°C für eine Zeitdauer von 10-120 Minuten pro 1 nm Dicke der zu entfernenden Lage positioniert wird.

8. Verfahren nach einem der Ansprüche 1 bis 7,
**dadurch gekennzeichnet,**
**dass** das erste Bad eine Säure aus einer 10%igen Wasserstoffperoxydlösung mit 70g/l Ethylendiamintetraacetat-Natriumsalz und 20g/l Phenol-4-Sulfonsäure-Natriumsalz ist.

## Claims

1. A method for removing the coating from a gas-turbine component, namely for completely or partially removing a multi-layer or multi-coat wear-protection coating from the surface of the gas-turbine component, wherein the wear-protection coating comprises relatively hard ceramic layers and relatively soft metallic layers, having in each case at least one first layer of titanium, palladium or platinum, a second layer of a TiCrAl material, a third layer of a TiAlN(1-x) material and a fourth layer of TiAlN, wherein in order to remove the multi-layer or multi-coat wear-protection coating the gas-turbine component is alternately positioned in two different chemical baths, wherein a first bath is used exclusively to remove each relatively hard ceramic layer, and a second bath is used exclusively to remove each relatively soft metallic layer of the wear-protection coating, **characterised in that** the first bath, which is used exclusively to remove each relatively hard ceramic layer, is an acid consisting of a hydrogen peroxide solution and at least one sodium salt and/or potassium salt of an organic acid contained therein, and the second bath, which is used exclusively to remove each relatively soft metallic layer, is a base consisting of an aqueous solution of at least one alkali hydroxide or an alkaline earth hydroxide with silicon and/or phosphorus contained therein.

2. A method according to claim 1,
**characterised in that**
the first bath is a 5% to 50% hydrogen peroxide solution with 10 g/l to 100 g/l sodium salts of organic acids.

3. A method according to claim 1 or 2,
**characterised in that**
the first bath has a pH value between 3 and 5.

4. A method according to one of claims 1 to 3,
**characterised in that**
in order to remove a relatively hard ceramic layer the gas-turbine component is positioned in the first bath at a temperature between 10°C and 70°C for a period of time of 1-60 minutes per 1 nm thickness of the layer that is to be removed.

5. A method according to one of claims 1 to 4,
**characterised in that**
the second bath is a 2% to 50% alkali hydroxide solution with 1 g/l to 200 g/l silicon and/or 10 g/l to 100 g/l phosphorus.

6. A method according to one of claims 1 to 5,
**characterised in that**
the second bath has a pH value that is greater than 12.

7. A method according to one of claims 1 to 6,
**characterised in that** in order to remove a relatively soft metallic layer the gas-turbine component is positioned in the second bath at a temperature between 20°C and 150°C for a period of time of 10-120 minutes per 1 nm thickness of the layer that is to be removed.

8. A method according to one of claims 1 to 7,
**characterised in that**
the first bath is an acid consisting of a 10% hydrogen peroxide solution with 70g/l ethylenediamine tetraacetate sodium salt and 20 g/l phenol-4-sulphonic acid sodium salt.

## Revendications

1. Procédé pour retirer un revêtement sur un composant de turbine à gaz, notamment pour enlever totalement ou partiellement un revêtement de protection contre l'usure multicouches sur la surface du composant de turbine à gaz, dans lequel le revêtement de protection contre l'usure comprend des couches céramiques relativement dures et des couches métalliques relativement molles, avec respectivement au moins une première couche de titane, de palladium ou de platine, une deuxième couche d'un matériau de TiCrAl, une troisième couche d'un matériau de TiAlN(1-x) et une quatrième couche de TiAlN, dans lequel le composant de turbine à gaz est placé tour à tour dans deux bains chimiques différents pour retirer le revêtement de protection contre l'usure multicouches, un premier bain servant exclusivement à retirer toute couche céramique relativement dure et un deuxième bain servant exclusivement à retirer toute couche métallique relativement molle du revêtement de protection contre l'usure, **caractérisé en ce que**
le premier bain, qui sert exclusivement à retirer toute couche céramique relativement dure est un acide constitué d'une solution de peroxyde d'hydrogène et d'au moins un sel sodique et/ou sel potassique d'un acide organique présent dans celle-ci, et le deuxième bain, qui sert exclusivement à retirer toute couche métallique relativement molle est une base constituée d'une solution aqueuse d'au moins un hydroxyde alcalin ou un hydroxyde d'alcalino-terreux renfermant du silicium et/ou du phosphore.

2. Procédé selon la revendication 1, **caractérisé en ce que** le premier bain est une solution de 5 % à 50 % de peroxyde d'hydrogène avec 10 g/litre à 100 g/litre de sels sodiques d'acides organiques.

3. Procédé selon la revendication 1 ou 2, **caractérisé en ce que** le premier bain présente un pH situé entre 3 et 5.

4. Procédé selon l'une des revendications 1 à 3, **caractérisé en ce que**, pour retirer une couche céramique relativement dure, le composant de turbine à gaz est placé dans un premier bain à une température située entre 10°C et 70 °C pendant une durée de 1 à 60 minutes par 1 nm d'épaisseur de la couche à retirer.

5. Procédé selon l'une des revendications 1 à 4, **caractérisé en ce que** le deuxième bain est une solution de 2 % à 50 % d'hydroxyde alcalin avec 1 g/litre à 200 g/litre de silicium et/ou 10 g/litre à 100 g/litre de phosphore.

6. Procédé selon l'une des revendications 1 à 5, **caractérisé en ce que** le deuxième bain présente un pH supérieur à 12.

7. Procédé selon l'une des revendications 1 à 6, **caractérisé en ce que**, pour retirer une couche métallique relativement molle, le composant de turbine à gaz est placé dans un deuxième bain à une température située entre 20°C et 150°C pendant une durée de 10 à 120 minutes par 1 nm d'épaisseur de la couche à retirer.

8. Procédé selon l'une des revendications 1 à 7, **caractérisé en ce que** le premier bain est un acide constitué d'une solution à 10 % de peroxyde d'hydrogène avec 70 g/litre d'éthylènediamine tétraacétate sel sodique et 20 g/litre d'acide phénol-4-sulfonique sel sodique.
